# FASCICULE DE BREVET EUROPEEN

(11) **EP 1 914 295 B1**
(45) Date de publication et mention de la délivrance du brevet: **04.12.2013**
(21) Numéro de dépôt: 06291590.5
(22) Date de dépôt: 11.10.2006
(51) Int. Cl.: C10M 163/00, C10N 10/02, C10N 10/04, C10N 30/04, C10N 40/25, C10N 40/26

(54) **Lubrifiant marin pour fioul à basse et haute teneur en soufre**
Schmiermittel für Schiffsmotor verwendend Treibstoff mit niedrigem oder hohem Schwefelgehalt
Marine lubricant for a low or high sulfur content fuel

(43) Date de publication de la demande: 23.04.2008
(73) Titulaire: TOTAL MARKETING SERVICES, 92800 Puteaux (FR)
(72) Inventeur: Doyen, Valérie, 38080 Four (FR); Bourmaud, Jean-Marie, 38200 Luzinay (FR); Lancon, Denis, 69680 Chassieu (FR); Bredon, Florence, 69600 Oullins (FR)
(74) Mandataire: Hirsch & Associés

(56) Documents cités:
- EP-A- 1 229 101
- EP-A- 1 630 223
- EP-A1- 0 008 193
- US-A- 3 178 368
- EYRES A ET AL: "KEY PARAMETERS IN CYLINDER OIL PERFORMANCE AND CROSSHEAD DIESEL LUBRICATION" INTERNATIONAL CONGRESS ON COMBUSTION ENGINES, 15 mai 1995 (1995-05-15), pages 1-17, XP009041263

## Description

### Domaine.

La présente invention concerne un lubrifiant cylindre pour moteur marin deux temps utilisable à la fois avec des fiouls à haute teneur en soufre et des fiouls à basse teneur en soufre. Elle concerne plus particulièrement un lubrifiant présentant un pouvoir de neutralisation suffisant vis-à-vis de l'acide sulfurique formé lors de la combustion de fiouls à haute teneur en soufre, tout en limitant la formation de dépôts lors de l'utilisation de fiouls à basse teneur en soufre.

### Arrière plan technologique de l'invention.

Les huiles marines utilisées dans les moteurs 2-temps lents à crosse, sont de deux types. Les huiles cylindre d'une part, assurant la lubrification de l'ensemble piston cylindre, et les huiles système d'autre part, assurant la lubrification de toutes les parties en mouvement hors l'ensemble piston cylindre. Au sein de l'ensemble piston cylindre, les résidus de combustion contenant des gaz acides sont en contact avec l'huile lubrifiante.

Les gaz acides se forment à partir de la combustion des fiouls; ce sont notamment des oxydes de soufre (SO₂, SO₃), qui sont ensuite hydrolysés lors du contact avec l'humidité présente dans les gaz de combustion et/ou dans l'huile. Cette hydrolyse génère de l'acide sulfureux (HSO₃) ou sulfurique (H₂SO₄).

Pour préserver la surface des chemises et éviter une usure corrosive excessive, ces acides doivent être neutralisés, ce qui est généralement effectué par réaction avec les sites basiques inclus dans le lubrifiant.

La capacité de neutralisation d'une huile est mesurée par son BN ou Base Number en anglais, caractérisant sa basicité. Il est mesuré selon la norme ASTM D-2896 et est exprimé en équivalent en poids de potasse par gramme d'huile ou mg de KOH/g. Le BN est un critère classique permettant d'ajuster la basicité des huiles cylindre à la teneur en soufre du fiouls utilisé, afin de pouvoir neutraliser la totalité du soufre contenu dans le carburant, et susceptible de se transformer en acide sulfurique par combustion et hydrolyse.

Ainsi, plus la teneur en soufre d'un fioul est élevée, plus le BN d'une huile marine doit être élevé. C'est pourquoi, on trouve sur le marché des huiles marines de BN variant de 5 à 100 mg KOH/g.

Des préoccupations environnementales ont induit, dans certaines zones et notamment les zones côtières, des exigences en matière de limitation du taux de soufre dans les fiouls utilisés sur les navires.

Ainsi, la réglementation MARPOL Annexe 6 (Regulations for the Prevention of air pollution from ships) de l'IMO (International Maritime Organisation) est entrée en vigueur en mai 2005. Elle prévoit une teneur maximum en soufre de 4.5% m/m des fiouls lourds ainsi que la création de zones à émission contrôlées en oxydes de soufre, appelées SECAs (SOx Emission Control Areas). Les navires entrant dans ces zones devront utiliser des fiouls à teneur maximale en soufre de 1.5% m/m ou tout autre traitement alternatif visant à limiter les émissions en SOx pour respecter les valeurs spécifiées. La notation % m/m désigne le pourcentage massique d'un composé par rapport au poids total de fioul ou composition lubrifiante dans laquelle il est inclus.

Les navires effectuant des routes trans-continentales utiliseront alors plusieurs types de fioul lourd en fonction des contraintes environnementales locales et ceci leur permettant d'optimiser leur coût d'opération.

Ainsi la plupart des navires porte-containeurs actuellement en construction prévoient la mise en oeuvre de plusieurs bacs de soutage, pour un fioul 'haute mer' à teneur en soufre élevée d'une part et pour un fioul 'SECA' à teneur en soufre inférieure ou égale à 1.5%m/m d'autre part.

Le basculement entre ces deux catégories de fioul peut nécessiter l'adaptation des conditions d'opération du moteur, en particulier la mise en oeuvre de lubrifiants cylindre appropriés.

Actuellement, en présence de fioul à haute teneur en soufre (3.5%m/m et plus), on utilise des lubrifiants marins ayant un BN de l'ordre de 70.

En présence d'un fioul à basse teneur en soufre (1,5 % m/m et moins), on utilise des lubrifiants marins ayant un BN de l'ordre de 40.

Dans ces deux cas, on atteint alors une capacité de neutralisation suffisante car la concentration nécessaire en sites basiques apportés par les détergents surbasés du lubrifiant marin est atteinte, mais il est nécessaire de changer de lubrifiant à chaque changement de type de fioul.

De plus, chacun de ces lubrifiants a des limites d'utilisation découlant des observations suivantes : l'utilisation d'un lubrifiant cylindre de BN 70 en présence d'un fioul de faible teneur en soufre (1.5%m/m et moins) et à taux de graissage fixe, crée un excès important de sites basiques (BN fort) et un risque de déstabilisation des micelles de détergent surbasé non utilisées, qui contiennent des sels métalliques insolubles. Cette déstabilisation résulte en la formation de dépôts de sels métalliques insolubles (par exemple carbonate de calcium), principalement sur la couronne de piston, et à terme peut conduire à un risque d'usure excessive de type polissage chemise.

De ce fait, l'optimisation de la lubrification cylindre d'un moteur 2-temps lent requiert alors la sélection du lubrifiant avec le BN adapté au fioul et aux conditions opératoires du moteur. Cette optimisation réduit la flexibilité d'opération du moteur et exige une technicité importante de l'équipage dans la définition des conditions dans lesquelles le basculement d'un type de lubrifiant sur l'autre doit être réalisé.

Afin de simplifier les manoeuvres, il serait donc souhaitable de disposer d'un lubrifiant cylindre unique pour moteur marin deux temps qui soit utilisable à la fois avec des fiouls à haute teneur en soufre et avec des fiouls à basse teneur en soufre.

Le document US3178368 décrit un procédé de fabrication de phénates de métaux alcalino-terreux sulfurisés et surbasés. Ces phénates sont utilisés dans des compositions lubrifiantes comme additifs ayant des propriétés de neutralisation d'acides.

Le document EP1630223 décrit l'utilisation d'un composé de structure polyphénol substituée par des groupes hydrocarbyles, ce composé est utilisé comme additif anti-usure dans une composition pour moteur marin diesel.

Le document EP0008193 décrit une composition lubrifiante pour moteurs marins comprennant une huile de base lubrifiante, une amine hydrocarbyle et des dispersants pour les sels d'amines d'hydrocarbyle qui peuvent être formés au cours de l'utilisation.>

### Résumé de l'invention.

Le but de la présente invention est de fournir une huile lubrifiante qui puisse assurer une bonne lubrification du cylindre du moteur marin et pouvant aussi bien supporter les contraintes des fiouls à haute teneur en soufre et les contraintes des fiouls à basse teneur en soufre.

A cette fin, la présente invention propose un lubrifiant cylindre ayant un BN déterminé selon la norme ASTM D-2896 supérieur ou égal à 40 milligrammes de potasse par gramme de lubrifiant, comprenant une huile de base lubrifiante pour moteur marin et au moins un détergent surbasé à base de métaux alcalins ou alcalino terreux, caractérisé en ce qu'il contient en outre une quantité de 0,1 % à 2 % en poids par rapport au poids total du lubrifiant, d'un ou plusieurs composés (A) choisis parmi les mono-alcools primaires, secondaires ou tertiaires dont la chaîne alkyl est saturée ou comprend au plus deux insaturations de type double liaison éthylénique, ladite chaîne est linéaire ou ramifiée et comprend au moins 12 atomes de carbone.

De façon surprenante, la Demanderesse a constaté que l'introduction de certains types de composés tensioactifs dans une formulation conventionnelle de lubrifiant cylindre ayant un BN déterminé, conduit à augmenter fortement l'efficacité dudit lubrifiant conventionnel vis-à-vis de la neutralisation de l'acide sulfurique formé lors de la combustion de tout type de fiouls dont la teneur en soufre est inférieure à 4,5% dans un moteur marin 2-temps. L'amélioration de la performance concerne particulièrement la vitesse ou cinétique de neutralisation de l'acide sulfurique formé qui est sensiblement augmentée.

Ce différentiel de performance, entre un lubrifiant traditionnel de référence et le même lubrifiant additivé de tensioactif, est caractérisé par un indice d'efficacité de neutralisation mesuré à l'aide du test enthalpique décrit dans les exemples ci après.

De plus, la Demanderesse a constaté que l'introduction de ces composés tensioactifs est sans effet, ou présente un effet négligeable sur la valeur initial du BN dudit lubrifiant mesuré par la norme ASTM D- 2896.

En effet, la Demanderesse s'est aperçue que le BN n'apparaît pas être le seul critère déterminant pour l'adaptabilité du lubrifiant à la teneur en soufre du fioul utilisé. Bien que donnant une indication sur le potentiel de neutralisation, le BN n'est pas nécessairement représentatif de la disponibilité et de l'accessibilité des sites basiques constitutifs du BN vis-à-vis des molécules d'acide à neutraliser.

Ainsi sans vouloir être lié par une quelconque théorie, on peut envisager que ces composés tensioactifs n'apportent pas en eux-mêmes une basicité supplémentaire au lubrifiant dans lequel ils sont mis en solution. Par contre, leur balance hydrophilie/lipophilie (HLB) conduit, lors de leur introduction dans un lubrifiant à BN donné, à rendre plus accessible les sites basiques contenus dans les détergents surbasés du lubrifiant, et de ce fait à rendre plus efficace la réaction de neutralisation de l'acide sulfurique formé lors de la combustion du fioul.

Ceci permet de formuler un lubrifiant cylindre pour moteur marin 2-temps convenant à la fois pour les fiouls haute teneur en soufre et pour les fiouls basse teneur en soufre.

De préférence, la présente invention propose un lubrifiant cylindre ayant un BN déterminé compris dans la gamme de 40 à 70 milligrammes de potasse par gramme de lubrifiant, de préférence de 50 à 60, ou encore préférentiellement égal à 55 milligrammes de potasse par gramme de lubrifiant, tel que décrit dans les revendications.

Selon un mode de réalisation, les composés A sont choisis parmi les monoalcools lourds qui présentent une chaîne alkyle principale linéaire ayant 12 à 24 atomes de carbone, cette chaîne linéaire étant éventuellement substituée par un ou plusieurs groupes alkyles ayant 1 à 23 atomes de carbone.

De préférence, les composés A sont choisis parmi l'alcool myristique, palmitique, cétylique, stéarique, eicosénoique, behenique. De préférence encore le composé A est l'iso-tridécanol.

Selon un mode de réalisation le lubrifiant cylindre comprend un ou plusieurs additifs fonctionnels choisis parmi les additifs dispersants, anti usure, additifs anti mousse, additifs anti oxydants et/ou anti rouille.

Selon un mode de réalisation, le lubrifiant cylindre comprend au moins un détergent surbasé choisi dans le groupe constitué par les carboxylates, sulfonates, salicylates, naphténates, phénates, et les détergents surbasés mixtes associant au moins deux de ces types de détergents, notamment le lubrifiant cylindre comprend au moins 10% d'un ou plusieurs composés détergents surbasés.

Selon un mode de réalisation, les détergents surbasés sont des composés à base de métaux choisis dans le groupe constitué du calcium, du magnesium, du sodium ou du baryum, préférentiellement le calcium ou le magnésium.

Selon un mode de réalisation, les détergents surbasés sont des composés à base de métaux choisis dans le groupe constitué du calcium, du magnesium, du sodium ou du baryum, préférentiellement le calcium ou le magnésium.

Selon un mode de réalisation les détergents sont surbasés par des sels insolubles métalliques choisis dans le groupe des carbonates, hydroxydes, oxalates, acétates, glutamates de métaux alcalins et alcalino terreux. De préférence, les détergents surbasés sont des carbonates de métaux alcalins ou alcalino terreux ou encore au moins un des détergents est surbasé par du carbonate de calcium.

Selon un autre mode de réalisation, le lubrifiant cylindre comprend au moins 0.1% d'un additif dispersant choisi dans la famille des PIB succinimides.

Selon un autre objet l'invention se rapporte à l'utilisation d'un lubrifiant tel que décrit ci-dessus comme lubrifiant cylindre unique utilisable avec tout type de fiouls dont la teneur en soufre est inférieure à 4,5%, de préférence dont la teneur en soufre est comprise de 0,5 à 4 % m/m.

De préférence, le lubrifiant cylindre unique est utilisable à la fois avec des fiouls à teneur en soufre inférieure à 1,5% m/m et avec des fiouls à teneur en soufre supérieure à 3%m/m.

Selon un autre objet, l'invention se rapporte à l'utilisation d'un lubrifiant tel que décrit plus haut pour prévenir la corrosion et/ou réduire la formation de dépôt de sels insolubles métalliques dans les moteurs marins deux temps lors de la combustion de tout type de fioul dont la teneur en soufre est inférieure à 4,5%m/m.

Selon un autre objet l'invention se rapporte à l'utilisation d'un ou plusieurs composés choisis parmi les mono-alcools primaires, secondaires ou tertiaires dont la chaîne alkyle est saturée ou insaturée, linéaire ou ramifiée et comprend au moins 12 atomes de carbone, comme agents tensioactifs dans lubrifiant cylindre ayant un BN, mesuré par la norme ASTM D-2896, supérieur ou égal à 40 milligrammes de potasse par gramme de lubrifiant, pour améliorer l'efficacité dudit lubrifiant cylindre vis-à-vis de la vitesse de neutralisation de l'acide sulfurique formé au cours de la combustion de tout type de fiouls dont la teneur en soufre est inférieure à 4,5% m/m dans un moteur marin deux temps.

Dans un mode de réalisation préféré de l'utilisation décrite ci-dessus, l'agent tensioactif est présent en quantité de 0,01 % à 10 % en poids, préférentiellement de 0,1 % à 2 % en poids par rapport au poids total du lubrifiant.

Selon un autre objet l'invention se rapporte à un procédé de fabrication d'un lubrifiant tel que décrit plus haut dans lequel le composé A est ajouté en tant que composant distinct du lubrifiant cylindre ayant un BN déterminé selon la norme ASTM D-2896 supérieur ou égal à 40 milligrammes de potasse par gramme de lubrifiant et comprenant éventuellement un ou plusieurs additifs fonctionnels.

Selon un mode de réalisation, le lubrifiant est préparé par dilution d'un concentré d'additif pour lubrifiant marin dans lequel le composé A est incorporé.

Selon un autre objet l'invention se rapporte à un concentré d'additifs, pour lubrifiant cylindre ayant un BN déterminé selon la norme ASTM D-2896 supérieur ou égal à 40 milligrammes de potasse par gramme de lubrifiant, ledit concentré comprenant:
- de 0,5% à 15%, en poids par rapport au poids total du concentré d'additif, d'un ou plusieurs composés (A) choisis parmi les mono-alcools primaires, secondaires ou tertiaires dont la chaîne alkyl est saturée ou comprend au plus deux insaturations de type double liaison éthylénique, ladite chaîne est linéaire ou ramifiée et comprend au moins 12 atomes de carbone,
- des dispersants, détergents, additifs fonctionnels et huile de base de prédilution dans des proportions permettant d'obtenir après dilution dans une huile de base des lubrifiants cylindre ayant un BN supérieur ou égal à 40 selon ASTM D-2896.

De préférence dans le concentré d'additifs selon l'invention, les monoalcools lourds présentent une chaîne alkyle principale linéaire ayant 12 à 24 atomes de carbone, cette chaîne linéaire étant éventuellement substituée par un ou plusieurs groupes alkyles ayant 1 à 23 atomes de carbone.

### Description détaillée des modes de réalisation de l'invention.

Les Monoalcools lourds comme tensio actifs :
Les tensioactifs sont des molécules possédant d'une part une chaîne à caractère lipophile (ou hydrophobe), et d'autre part un groupement à caractère hydrophile (ou tête polaire).

Les mono alcools lourds utilisés dans l'invention sont des tensioactifs non ioniques dont la tête polaire hydrophile est représentée par un groupe hydroxyle OH et dont la partie lipophile est représentée par une chaîne carbonée qui comporte suffisamment d'atomes de carbone pour conférer un caractère lipophile suffisant à la molécule.

Dans l'invention, les mono alcools lourds sont utilisés seuls ou en mélange et sont choisis parmi les mono-alcools primaires, secondaires ou tertiaires dont la chaîne alkyle est saturée ou insaturée, linéaire ou ramifiée et comprend au moins 12 atomes de carbone.

Par ailleurs, la chaîne alkyl comprend de préférence au plus 60 atomes de carbone.

De préférence, la chaîne alkyl comprend de 12 à 50 atomes de carbone. Elle est saturée ou comprend en général au plus deux insaturations de type double liaison éthylénique.

Selon un mode de réalisation préféré, les monoalcools lourds présentent une chaîne alkyle principale linéaire ayant 12 à 24 atomes de carbone, cette chaîne linéaire étant éventuellement substituée par un ou plusieurs groupes alkyles ayant 1 à 23 atomes de carbone.

Les mono alcools utilisés dans l'invention proviennent généralement des acides gras correspondants selon des méthodes de transformation connues. De préférence, pour des raisons de coût et de disponibilité, on utilise des acides gras d'origine végétale.

Ainsi, parmi les monoalcools linéaires préférés on peut citer par exemple les alcools myristique, palmitique, cétylique, stéarique, eicosénoique ou béhénique provenant des acides gras correspondants.

Parmi les monoalcools ramifiés préférés on peut citer par exemple l'isotridécanol.

Dans un mode préféré de réalisation de l'invention, on utilisera des monoalcools à chaîne alkyle linéaire comprenant un nombre pair d'atomes de carbones compris entre 12 et 24 atomes de carbones.

Du fait de leurs propriétés tensioactives faibles ou de leur caractère lipophile fort, ces composés sont stabilisés en solution dans la matrice de l'huile et ont tendance à déplacer les équilibres chimiques au sein des détergents surbasés. De ce fait les sites basiques apportés par les détergents surbasés sont plus accessibles ce qui rend plus efficace la réaction de neutralisation de l'acide sulfurique par ces sites basiques apportés par les détergents surbasés.

On note par ailleurs que ces composés n'apportent pas en eux-mêmes une basicité supplémentaire au lubrifiant dans lequel ils sont mis en solution.

La présente demande décrit que les quantités de tensioactifs utilisées vont de 0,1 à 2 % en poids par rapport au poids total du lubrifiant.

On peut utiliser un composé ou un mélange de plusieurs composés choisis parmi les monoalcools définis ci-dessus.

La viscosité ou le niveau de gélification du lubrifiant final pouvant varier selon la nature du ou des monoalcool lourds choisis, on utilisera une quantité comprise dans la gamme allant de 0,1 % à 2 % en poids d'un ou plusieurs monoalcools par rapport au poids total du lubrifiant. On pourra ainsi conserver au lubrifiant marin final selon l'invention, un grade viscosimétrique conforme aux spécifications d'usage.

### BN des lubrifiants selon la présente invention.

Le BN des lubrifiants selon la présente invention est apporté par les détergents surbasés à base de métaux alcalins ou alcalino terreux. La valeur de ce BN mesurée selon ASTM D -2896 peut varier de 5 à 100 mg KOH/g dans les lubrifiants marins.

Un lubrifiant de valeur de BN fixée sera choisi en fonction des conditions d'utilisation desdits lubrifiants et notamment selon la teneur en soufre du fioul utilisé et en association avec les lubrifiants cylindre.

Les lubrifiants selon la présente invention sont adaptés à une utilisation comme lubrifiant cylindre, quelle que soit la teneur en soufre du fioul utilisé comme combustible dans le moteur.

De ce fait les lubrifiants cylindre pour moteur marin deux temps selon l'invention ont un BN supérieur ou égal à 40, préférentiellement compris de 40 à 70, ou encore de 50 à 60, ou encore égal à 55.

Selon un mode préféré de réalisation de l'invention, la formulation de lubrifiant a un niveau de BN, mesuré selon la norme ASTM D - 2896, intermédiaire entre les niveaux requis pour les teneurs limites en soufre des fiouls utilisés couramment, c'est-à-dire un BN compris de 50 à 60, préférentiellement égal à 55. Celle ci est couplé avec une formulation incluant des tensio actifs de type monoalcool lourds, permettant une accessibilité accrue des sites basiques apportés par des détergents surbasés, de façon à neutraliser l'acide de façon aussi efficace que des formulations conventionnelles de BN plus élevé.

Par exemple une formulation lubrifiante selon l'invention ayant un BN de 55 aura au moins la même efficacité de neutralisation de l'acide sulfurique qu'une formulation traditionnelle de BN de 70.

Les huiles de BN 55 conventionnelles, ainsi reformulées selon l'invention permettent de prévenir correctement les problèmes de corrosion lors de l'emploi de fiouls à haute teneur en soufre (de l'ordre de 3 % m/m).

Une huile selon la présente invention permet également une réduction de la formation de dépôts de sels insolubles métalliques apportant le surbasage (par exemple CaCO₃) lors de l'utilisation de fiouls basse teneur en soufre (1,5 % m/m et moins), cette réduction est directement liée à l'abaissement du BN rendu possible dans la présente configuration de formulation.

Par ailleurs, les lubrifiants selon la présente invention conservent une capacité de détergence suffisante lorsqu'ils sont formulés à la fois pour une utilisation avec des fiouls à basse et haute teneur en soufre, puisque leur BN (et donc la quantité de détergents présente) peut être fixé à un niveau intermédiaire entre celui requis pour les deux catégories de fiouls.

### Les détergents surbasés.

Les détergents surbasés utilisés dans les compositions lubrifiantes selon la présente invention sont bien connus de l'homme de métier.

Les détergents communément utilisés dans la formulation de compositions lubrifiantes sont typiquement des composés anioniques comportant une longue chaîne hydrocarbonée lipophile et une tête hydrophile. Le cation associé est typiquement un cation métallique d'un métal alcalin ou alcalino-terreux.

Les détergents sont préférentiellement choisis parmi les sels de métaux alcalins ou alcalino-terreux d'acides carboxyliques, sulfonates, salicylates, naphténates, ainsi que les sels de phénates.

Les métaux alcalins et alcalino terreux sont préférentiellement le calcium, le magnésium, le sodium ou le baryum.

Ces sels métalliques peuvent contenir le métal en quantité approximativement stoechiométrique ou bien en excès (en quantité supérieure à la quantité stoechiométrique). Dans ce dernier cas, on a affaire à des détergents dits surbasés.

Le métal en excès apportant le caractère surbasé au détergent se présente sous la forme de sels métalliques insolubles dans l'huile, par exemple carbonate, hydroxyde, oxalate, acétate, glutamate, préférentiellement carbonate.

Dans un même détergent surbasé, les métaux de ces sels insolubles peuvent être les mêmes que ceux des détergents solubles dans l'huile ou bien être différents. Il sont préférentiellement choisis parmi le calcium, le magnesium, le sodium ou le baryum.

Les détergents surbasés se présentent ainsi sous forme de micelles composées de sels métalliques insolubles maintenues en suspension dans la composition lubrifiante par les détergents sous forme de sels métalliques solubles dans l'huile.

Ces micelles peuvent contenir un ou plusieurs types de sels métalliques insolubles, stabilisés par un ou plusieurs types détergents.

Les détergents surbasés comportant un seul type de sel métallique soluble détergent seront généralement nommés d'après la nature de la chaîne hydrophobe de ce dernier détergent.

Ainsi, ils seront dits de type phénate, salicylate, sulfonate, naphténate selon que ce détergent est respectivement un phénate, salicylate, sulfonate, ou naphténate.

Les détergents surbasés seront dits de type mixte si les micelles comprennent plusieurs types de détergents, différents entre eux par la nature de leur chaîne hydrophobe.

Pour une utilisation dans les compositions lubrifiantes selon la présente invention, les sels métalliques solubles dans l'huile seront préférentiellement des phénates, des sulfonates des salicylates, et des détergents mixtes phénate - sulfonate et /ou salicylates de calcium, magnésium, sodium ou baryum.

Selon un mode préféré de la présente invention, le sel de métal insoluble apportant le caractère surbasé est le carbonate de calcium.

Les détergents surbasés utilisés dans les compositions lubrifiantes selon la présente invention seront préférentiellement des phénates, des sulfonates, des salicylates et des détergents mixtes phénates - sulfonates - salicylates, surbasés au carbonate de calcium.

Selon un mode de réalisation de la présente invention, on utilise au moins 10 % d'un ou plusieurs composés détergents surbasés, apportant la basicité au lubrifiant en quantité suffisante pour neutraliser les acides formés lors de la combustion.

La quantité de détergents surbasés est déterminée classiquement pour atteindre le BN ciblé.

### Les huiles de base.

En général, les huiles de base utilisées pour la formulation de lubrifiants selon la présente invention peuvent être des huiles d'origine minérales, synthétiques ou végétales ainsi que leurs mélanges.

Les huiles minérales ou synthétiques généralement utilisées dans l'application appartiennent à l'une des classes définies dans la classification API telle que résumée ci-dessous :

| | Teneur en saturés | Teneur en soufre | Indice de viscosité |
|---|---|---|---|
| Groupe 1 Huiles minérales | < 90 % | > 0.03 % | 80 ≤ VI < 120 |
| Groupe 2 Huiles hydrocraquées | ≥ 90 % | ≤ 0.03 % | 80 ≤ VI < 120 |
| Groupe 3 Huiles hydro-isomérisées | ≥ 90 % | ≤ 0.03 % | ≥ 120 |
| Groupe 4 | PAO | | |
| Groupe 5 | Autres bases non incluses dans bases groupes 1 à 4 | | |

Les huiles minérales de Groupe 1 peuvent être obtenues par distillation de bruts naphténiques ou paraffiniques sélectionnés puis purification de ces distillats par des procédés tels l'extraction au solvant, le déparaffinage au solvant ou catalytique, l'hydrotraitement ou l'hydrogénation.

Les huiles des Groupes 2 et 3 sont obtenues par des procédés de purification plus sévères, par exemple une combinaison parmi l'hydrotraitement, l'hydrocraquage, l'hydrogénation et le déparaffinage catalytique.

Les exemples de bases synthétiques de Groupe 4 et 5 incluent les poly-alpha oléfines, les polybutènes, les polyisobutènes, les alkylbenzènes.

Ces huiles de base peuvent être utilisées seules ou en mélange. Une huile minérale peut être combinée avec une huile synthétique.

Les huiles cylindres pour moteurs marins diesel 2-temps ont un grade viscosimétrique SAE-40 à SAE-60, généralement SAE-50 équivalent à une viscosité cinématique à 100°C comprise entre 16.3 et 21.9 mm²/s. Cette viscosité peut être obtenue par mélange d'additifs et d'huiles de base par exemple contenant des bases minérales de Groupe 1 telles des bases Neutral Solvant (par exemple 500NS ou 600 NS) et le Brightstock. Toute autre combinaison de bases minérales, synthétiques ou d'origine végétale ayant, en mélange avec les additifs, une viscosité compatible avec le grade SAE-50 peut être utilisée.

Typiquement, une formulation classique de lubrifiant cylindre pour moteurs diesels marins 2-temps lents est de grade SAE 40 à SAE60, préférentiellement SAE50 (selon la classification SAE J300) et comprend au moins 50% en poids d'huile de base lubrifiante d'origine minérale et/ou synthétique, adaptée à l'utilisation en moteur marin, par exemple, de classe API Groupe 1 c'est-à-dire obtenue par distillation de bruts sélectionnés puis purification de ces distillats par des procédés tels l'extraction au solvant, le déparaffinage au solvant ou catalytique, l'hydrotraitement ou l'hydrogénation. Leur Indice de Viscosité (VI) est compris en 80 et 120 ; leur teneur en soufre est supérieure à 0.03 % et leur teneur en saturé inférieure à 90 %.

### Les additifs fonctionnels.

La formulation de lubrifiant selon la présente invention peut également contenir des additifs fonctionnels adaptés à leur utilisation, par exemple additifs dispersants, anti usure, additifs anti mousse, additifs anti oxydants et/ou anti rouille. Ceux ci sont connus de l'homme du métier. Ces additifs sont généralement présents à une teneur en poids de 0,1 à 5%.

### Additifs dispersants.

Les dispersants sont des additifs bien connus employés dans la formulation de composition lubrifiante, notamment pour application dans le domaine marin. Leur rôle premier est de maintenir en suspension les particules présentes initialement ou apparaissant dans la composition lubrifiante au cours de son utilisation dans le moteur. Ils préviennent leur agglomération en jouant sur l'encombrement stérique. Ils peuvent présenter également un effet synergique sur la neutralisation.

Les dispersants utilisés comme additifs pour lubrifiant contiennent typiquement un groupement polaire, associé à une chaîne hydrocarbonée relativement longue, contenant généralement de 50 à 400 atomes de carbone. Le groupement polaire contient typiquement au moins un élément azote, oxygène ou phosphore.

Les composés dérivés de l'acide succinique sont des dispersants particulièrement utilisés comme additifs de lubrification. On utilise en particulier les succinimides, obtenues par condensation d'anhydrides succiniques et d'amines, les esters succiniques obtenus par condensation d'anhydrides succiniques et d'alcools ou polyols.

Ces composés peuvent êtres ensuite traités par divers composés notamment soufre, oxygène, formaldéhyde, acides carboxyliques et composés contenant du bore ou du zinc pour produire par exemple des succinimides boratées ou des succinimides bloqués au zinc.

Les bases de Mannich, obtenues par polycondensation de phénols substitués par des groupements alkyls, de formaldéhyde et d'amines primaires ou secondaires, sont également des composés utilisés comme dispersants dans les lubrifiants.

Selon un mode de réalisation de la présente invention, on utilise au moins 0.1% d'un additif dispersant. On pourra utiliser un dispersant dans la famille des PIB succinimides par exemple boratés ou bloqués au zinc.

### Autres additifs fonctionnels.

Les compositions lubrifiantes selon la présente invention peuvent également éventuellement contenir d'autres additifs,

On citera par exemple des additifs anti-usure, pouvant par exemple être choisis dans la famille des dithiophosphates de zinc, des additifs anti oxydant / anti rouille, par exemple détergents organo métalliques ou thiadiazoles, et des additifs anti mousse pour contrer l'effet des détergents, pouvant être par exemple des polymères polaires tels que polyméthylsiloxanes, polyacrylates.

Selon la présente invention, les compositions des lubrifiants décrites se réfèrent aux composés pris séparément avant mélange, étant entendu que lesdits composés peuvent ou non conserver la même forme chimique avant et après mélange.

Les composés tensioactifs contenus dans les lubrifiants selon la présente invention peuvent notamment être incorporés dans un lubrifiant en tant qu'additif distinct, par exemple pour augmenter l'efficacité de neutralisation d'une formulation lubrifiante classique déjà connue.

Les tensioactifs selon l'invention sont dans ce cas inclus de préférence dans une formulation classique de lubrifiant cylindre pour moteurs diesels marins 2-temps lents de grade SAE 40 à SAE60, préférentiellement SAE50 (selon la classification SAE J300).

Cette formulation classique comprend
- au moins 50% en poids d'huile de base lubrifiante d'origine minérale et/ou synthétique, adaptée à l'utilisation en moteur marin, par exemple, de classe API Groupe 1 c'est-à-dire obtenue par distillation de bruts sélectionnés puis purification de ces distillats par des procédés tels l'extraction au solvant, le déparaffinage au solvant ou catalytique, l'hydrotraitement ou l'hydrogénation. Leur Indice de Viscosité (VI) est compris en 80 et 120 ; leur teneur en soufre est supérieure à 0.03 % et leur teneur en saturé inférieure à 90 %
- au moins 10 % d'un ou plusieurs composés détergents surbasés, apportant la basicité au lubrifiant en quantité suffisante pour neutraliser les acides formés lors de la combustion, pouvant par exemple être choisi parmi les détergents de type sulfonate, phénate , salycilate;
- au moins 0.1% d'un additif dispersant pouvant par exemple être choisi dans la famille des PIB succinimides, et dont le rôle premier est de maintenir en suspension les particules présentes initialement ou apparaissant dans la composition lubrifiante au cours de son utilisation dans le moteur ; il présente également un effet synergique sur la neutralisation,
- et éventuellement des agents anti-mousse,anti-oxydants, et/ou anti-rouille, et/ou anti-usure comme par exemple ceux de la famille des dithiophosphates de zinc.

Tous les pourcentages massiques exprimés sont rapportés au poids total de la composition lubrifiante.

### Concentrés d'additifs pour lubrifiants marins.

Les composés tensioactifs contenus dans les lubrifiants selon la présente invention peuvent aussi être intégrés dans un concentré d'additif pour lubrifiant marin.

Les concentrés d'additifs pour lubrifiant cylindre marins sont généralement constitués d'un mélange des constituants décrits plus haut, détergents, dispersants, autres additifs fonctionnels, huile de base de pré-dilution, dans des proportions permettant d'obtenir après dilution dans une huile de base des lubrifiants cylindres ayant un BN déterminé selon la norme ASTM D-2896 supérieur ou égal à 40 milligrammes de potasse par gramme de lubrifiant. Ce mélange contient généralement, par rapport au poids total de concentré, une teneur en détergent supérieure à 80%, de préférence supérieure à 90%, une teneur en additif dispersant de 2 à 15%, de préférence 5 à 10%, un teneur en autres additifs fonctionnels de 0 à 5% de préférence de 0,1 à 1%.

Selon un objet de l'invention, le concentré d'additif pour lubrifiant marin comprend un ou plusieurs agents tensioactifs dans une proportion permettant d'obtenir une quantité de tensioactif dans le lubrifiant cylindre selon l'invention de 0,1 à 2%.

Ainsi, le concentré d'additif pour lubrifiant marin contient par rapport au poids total de concentré de 0,5 à 15% en poids d'un ou plusieurs composés (A) choisis parmi les mono-alcools primaires, secondaires ou tertiaires dont la chaîne alkyl est saturée ou comprend au plus deux insaturation de type double liaison éthylénique, ladite chaîne est linéaire ou ramifiée et comprend au moins 12 atomes de carbone.

Tous ces % sont exprimés en poids par rapport au poids total du concentré qui contient également de l'huile de base en quantité suffisante pour faciliter la mise en oeuvre dudit concentré d'additifs.

Mesure du différentiel de performance, entre un lubrifiant traditionnel de:

### référence et un lubrifiant selon l'invention.

Cette mesure est caractérisée par un indice d'efficacité de neutralisation mesuré selon la méthode du test enthalpique décrite précisément dans les exemples et dans laquelle l'avancement de la réaction exothermique de neutralisation est suivie par l'élévation de la température observée lorsque le lubrifiant contenant les sites basiques est mis en présence d'acide sulfurique.

Bien entendu, la présente invention n'est pas limitée aux exemples et au mode de réalisation décrits et représentés, mais elle est susceptible de nombreuses variantes accessibles à l'homme de l'art.

### Exemples :

### Exemple 1 : cet exemple vise à décrire le test enthalpique permettant de mesurer l'efficacité de neutralisation des lubrifiants vis-à-vis de l'acide sulfurique

La disponibilité ou accessibilité des sites basiques inclus dans un lubrifiant, notamment lubrifiant cylindre pour moteur marin deux temps, vis-à-vis des molécules d'acide, peut être quantifiée par un essai dynamique de suivi de la vitesse ou cinétique de neutralisation.

### Principe :

Les réactions de neutralisation acide-base sont généralement exothermiques et on peut donc mesurer le dégagement de chaleur obtenu par réaction d'acide sulfurique sur les lubrifiants à tester. Ce dégagement est suivi par l'évolution de la température au cours du temps dans un réacteur adiabatique de type DEWAR.

A partir de ces mesures, on peut calculer un indice quantifiant l'efficacité d'un lubrifiant additivé selon la présente invention par rapport à un lubrifiant pris comme référence.

Cet indice est calculé par rapport à l'huile de référence à laquelle on attribue la valeur de 100. C'est le rapport entre les durées de réaction de neutralisation de la référence (S_{ref}) et de l'échantillon mesuré (Sₘₑₛ) : $Indice dʹefficacité de neutralisation = {S}_{ref} / {S}_{mes} x 100$

Les valeurs de ces durées de réaction de neutralisation, qui sont de l'ordre de quelques secondes, sont déterminées à partir des courbes d'acquisition de l'augmentation de la température en fonction du temps lors de la réaction de neutralisation. (Voir courbe figure 1).

La durée S est égale à la différence t_{f} - tᵢ entre le temps à la température de fin de réaction et le temps à la température de début de réaction.

Le temps tᵢ à la température de début de réaction correspond à la première élévation de température après mise en route de l'agitation.

Le temps t_{f} à la température finale de réaction est celui à partir duquel le signal de température reste stable pendant une durée supérieure ou égale à la demi durée de réaction.

Le lubrifiant est d'autant plus efficace qu'il conduit à de courtes durées de neutralisation et donc à un indice élevé.

### Matériel utilisé :

Les géométries du réacteur et de l'agitateur ainsi que les conditions opératoires ont été choisies de façon à se placer en régime chimique, où l'effet des contraintes diffusionnelles dans la phase huile est négligeable.

De ce fait dans la configuration du matériel utilisé, la hauteur de fluide doit être égale au diamètre intérieur du réacteur, et l'hélice d'agitation doit être positionnée à environ 1/3 de la hauteur du fluide.

L'appareillage est constitué d'un réacteur adiabatique de type cylindrique de 250 ml, dont le diamètre interne est de 48 mm et la hauteur interne de 150 mm, d'une tige d'agitation munie d'une hélice à pales inclinées, de 22 mm de diamètre ; le diamètre des pales est compris entre 0.3 et 0.5 fois le diamètre du DEWAR, c'est-à-dire de 9.6 à 24 mm.

La position de l'hélice est fixée à une distance de 15 mm du fonds du réacteur. Le système d'agitation est entraîné par un moteur à vitesse variable de 10 à 5000 tours par minute et d'un système d'acquisition de la température en fonction du temps.

Ce système est adapté à la mesure de durées de réaction de l'ordre de 5 à 20 secondes et à la mesure d'élévation de température de quelques dizaines de degrés à partir d'une température d'environ 20°C à 35°C, de préférence environ 30°C. La position du système d'acquisition de la température dans le DEWAR est fixe.

Le système d'agitation sera réglé de telle sorte que la réaction se produise en régime chimique : dans la configuration de la présente expérience, la vitesse de rotation est réglée à 2000 tours par minute, et la position du système est fixe.

Par ailleurs, le régime chimique de la réaction est également dépendant de la hauteur d'huile introduite dans le DEWAR, qui doit être égale au diamètre de celui-ci, et qui correspond dans le cadre de cette expérience à la masse de 70 g du lubrifiant testé.

On introduit dans le réacteur 3.5 g d'acide sulfurique concentré à 95% et 70.0 g de lubrifiant à tester.

Après mise en place du système d'agitation à l'intérieur du réacteur de manière à ce que l'acide et le lubrifiant se mélangent bien et de façon répétable entre deux essais, le système d'acquisition puis l'agitation sont démarrés afin de suivre la réaction.

On introduit dans le réacteur 3.5 g d'acide.

On introduit ensuite 70.0 g de lubrifiant porté à une température d'environ 30°C.

On démarre le système d'acquisition puis le système d'agitation réglé pour se placer en régime chimique.

### Mise en oeuvre du test enthalpique - calibration:

Pour calculer les indices d'efficacité des lubrifiants selon la présente invention par la méthode ci-dessus décrite, nous avons choisi de prendre comme référence le temps de réaction de neutralisation mesuré pour une huile cylindre pour moteur marin deux temps de BN 70 (mesuré par ASTM D-2896), ne comportant pas d'additif tensio actif selon la présente invention.

Cette huile est obtenue à partir d'une base minérale obtenue par mélange d'un distillat de masse volumique à 15°C comprise entre 880 et 900 Kg/m³ avec un résidu de distillation de masse volumique comprise entre 895 et 915 Kg/m³ (Brightstock) dans un rapport distillat / résidu de 3.

A cette base est ajouté un concentré dans lequel on retrouve un sulfonate de calcium de BN égal à 400 mg de KOH/g, un dispersant, un phénate de calcium de BN égal à 250 mg de KOH/g en quantité nécessaire pour obtenir un lubrifiant de BN 70 mg de KOH/g.

Le lubrifiant ainsi obtenu a une viscosité à 100°C comprise entre 19 et 20.5 mm²/s.

Le temps de réaction de neutralisation de cette huile (ci après référence Href) est de 10.3 secondes et son indice d'efficacité de neutralisation est fixé à 100.

Deux autres échantillons de lubrifiant de BN 55 et 40 sont préparés à partir du même concentré d'additifs dilué respectivement par 1.25 et 1.7 selon le BN souhaité et d'une base lubrifiante dont le mélange du distillat et du résidu est adapté pour obtenir en final une viscosité à 100°C comprise entre 19 et 20.5 mm²/s.

Ces deux échantillons, ci après référencé H55 et H40 sont également exempts d'additifs d'additif tensioactif selon la présente invention.

Le tableau 1 ci-après présente les valeurs des indices de neutralisation obtenus pour les échantillons de BN 40 et 55 préparés par dilution des additifs inclus dans l'huile de référence de BN 70.

**Tableau 1**

| | **BN** | **Indice d'efficacité de neutralisation** |
|---|---|---|
| Href | 70 | 100 |
| H 55 | 55 | 88 |
| H 40 | 40 | 77 |

### Exemple 2 : cet exemple décrit l'influence des additifs selon l'invention pour une formulation à BN constant 55.

La référence est l'huile cylindre pour moteur marin deux temps de BN 70, non additivée selon la présente invention, et référencé Href dans l'exemple précédent.

Les échantillons additivés de BN 55 à tester sont préparés à partir du lubrifiant non additivé référencé H 55 dans l'exemple précédent.

Ces échantillons sont obtenus par mélange dans un bécher, à la température de 60°C, sous agitation suffisante pour homogénéiser le mélange du lubrifiant H55 à additiver et du tensioactif sélectionné. Pour un mélange de teneur x % m/m en tensioactif :
- on introduit x g de tensioactif
- on complète à 100 g avec le lubrifiant H55 à additiver.

Le tableau 2 ci après regroupe les valeurs des indices d'efficacités des différents échantillons ainsi préparés.

Les BN des lubrifiants avant et après introduction des tensioactifs selon la présente invention ont également été mesurés selon la norme ASTM D-2896.

**Tableau 2**

| Lubrifiant non additivé | Additifs (formule brute) | (%m/m) | Indice d'efficacité de neutralisation | BN (mg KOH/g) |
|---|---|---|---|---|
| Href | | | 100 | 68.6 |
| H 55 | | | 88 | 55.4 |
| | Lorol C12 (C10:0-2%; C12:<98%; C16:0-2%) | 0.5% | 93 | 56.7 |
| | Lorol C14 (C12:0-5% ;C14 :95-100%; C16 :0-3%) | 0.5% | 110 | 56.5 |
| | Lorol C16 (C14 :0-3% ; C16 :< 95 % ; C18 : 0-5 %) | 0.5% | 107 | 56.1 |
| | Lorol Technish (<C12 :0-3% ;C12 :48-58 ;C14 :18-24% ;C16 :8-12% ;C18 :11-15% ;>C18 :0-1%) | 0.1% | 91 | 54.7 |
| | Lorol Technish | 1% | 98 | 54.7 |
| | Alcool cétylique (C16H340) 95% mini | 0.5% | 117 | 54.5 |
| | Alcool cétylique (C16H34O) | 1% | 127 | 54.3 |
| | Alcool stéarique (C18H38O) 96%mini | 0.1% | 109 | 55.0 |
| | Alcool stéarique (C18H38O) | 0.5% | 115 | 56.6 |
| | Alcool stéarique (C18H38O) | 1% | 117 | 54.0 |
| | Eicosanol (C20H42O) 96% mini | 0.1% | 99 | 54.6 |
| | Eicosanol (C20H42O) | 0.5% | 122 | 56.8 |
| | Eicosanol (C20H42O) | 1% | 117 | 54.3 |
| | Sténol (C 16 :0-0.3% ;C 18 :0-3% ;C20 :12-17% :C22 :80-85% ;C24 :0-3%) | 0.1% | 109 | 54.6 |
| | Sténol | 0.5% | 113 | 54.6 |

On constate que les lubrifiants additivés selon la présente invention présentent, à BN 55, un indice d'efficacité de neutralisation supérieur à celui de la même huile de BN 55 non ainsi additivée.

Presque toutes les huiles de BN 55 additivée selon la présente invention ont un indice d'efficacité de neutralisation supérieur à celui d'une huile de BN 70 non ainsi additivée prise comme référence.

Les valeurs d'indice calculées pour les huiles de BN 55 selon la présente invention sont globalement de 9 à 27 % supérieures à la référence, alors même que l'introduction des additifs selon la présente invention n'a pas d'influence sur la valeur de leur BN.

## Revendications

1. Lubrifiant cylindre ayant un BN déterminé selon la norme ASTM D-2896 supérieur ou égal à 40 milligrammes de potasse par gramme de lubrifiant, comprenant une huile de base lubrifiante pour moteur marin et au moins un détergent surbasé à base de métaux alcalins ou alcalino terreux, **caractérisé en ce qu'**il contient en outre
• une quantité de 0,1 % à 2 % en poids par rapport au poids total du lubrifiant, d'un ou plusieurs composés (A) choisis parmi les mono-alcools primaires, secondaires ou tertiaires dont la chaîne alkyle est saturée ou comprend au plus deux insaturations de type double liaison éthylénique, ladite chaîne est linéaire ou ramifiée et comprend au moins 12 atomes de carbone.

2. Lubrifiant cylindre selon la revendication 1 ayant un BN déterminé compris dans la gamme de 40 à 70 milligrammes de potasse par gramme de lubrifiant.

3. Lubrifiant cylindre selon la revendication 1 ou 2 dans lequel le ou les composés A sont choisis parmi les monoalcools lourds qui présentent une chaîne alkyle principale linéaire ayant 12 à 24 atomes de carbone, cette chaîne linéaire étant éventuellement substituée par un ou plusieurs groupes alkyles ayant 1 à 23 atomes de carbone.

4. Lubrifiant selon l'une des revendications 1 à 3 dans lequel le ou les composés A sont choisis parmi les alcools myristique, palmitique, cétylique, stéarique, eicosénoique, behenique.

5. Lubrifiant selon l'une des revendications 1 à 3 dans lequel le composé A est l'isotridécanol.

6. Lubrifiant cylindre selon l'une des revendications 1 à 5 qui comprend un ou plusieurs additifs fonctionnels choisis parmi les additifs dispersants, anti usure, additifs anti mousse, additifs anti oxydants et/ou anti rouille.

7. Lubrifiant cylindre selon l'une des revendications 1 à 6 qui comprend au moins un détergent surbasé choisi dans le groupe constitué par les carboxylates, sulfonates, salicylates, naphténates, phénates, et les détergents surbasés mixtes associant au moins deux de ces types de détergents.

8. Lubrifiant cylindre selon l'une des revendications 1 à 7 qui comprend au moins 10% d'un ou plusieurs composés détergents surbasés.

9. Lubrifiant selon l'une quelconque des revendications 1 à 8 dans lequel les détergents surbasés sont des composés à base de métaux choisis dans le groupe constitué du calcium, du magnésium, du sodium ou du baryum.

10. Lubrifiant selon l'une quelconque des revendications 1 à 9 dans lequel les détergents sont surbasés par des sels insolubles métalliques choisis dans le groupe des carbonates, hydroxydes, oxalates, acétates, glutamates de métaux alcalins et alcalino terreux.

11. Lubrifiant selon l'une des revendications 1 à 10 dans lequel les détergents surbasés sont des carbonates de métaux alcalins ou alcalino terreux

12. Lubrifiant selon l'une des revendications 1 à 11 dans lequel au moins un des détergents est surbasé par du carbonate de calcium.

13. Lubrifiant cylindre selon l'une des revendications 1 à 12 qui comprend au moins 0.1% d'un additif dispersant choisi dans la famille des PIB succinimides.

14. Utilisation d'un lubrifiant selon l'une quelconque des revendications 1 à 13 comme lubrifiant cylindre unique utilisable avec tout type de fiouls dont la teneur en soufre est inférieure à 4,5% m/m.

15. Utilisation d'un lubrifiant selon l'une quelconque des revendications 1 à 13 comme lubrifiant cylindre unique utilisable à la fois avec des fiouls à teneur en soufre inférieure à 1,5% m/m et avec des fiouls à teneur en soufre supérieure à 3% m/m.

16. Utilisation d'un lubrifiant selon l'une des revendications 1 à 13 pour prévenir la corrosion et/ou réduire la formation de dépôt de sels insolubles métalliques dans les moteurs marins deux temps lors de la combustion de tout type de fioul dont la teneur en soufre est inférieure à 4,5% m/m.

17. Utilisation d'un ou plusieurs composés choisis parmi les mono-alcools primaires, secondaires ou tertiaires dont la chaîne alkyle est saturée ou insaturée, linéaire ou ramifiée et comprend au moins 12 atomes de carbone, comme agents tensioactifs dans lubrifiant cylindre ayant un BN, mesuré par la norme ASTM D-2896, supérieur ou égal à 40 milligrammes de potasse par gramme de lubrifiant, pour améliorer l'efficacité dudit lubrifiant cylindre vis-à-vis de la vitesse de neutralisation de l'acide sulfurique formé au cours de la combustion de tout type de fiouls dont la teneur en soufre est inférieure à 4,5% m/m dans un moteur marin deux temps.

18. Utilisation selon la revendication 17 dans laquelle l'agent tensioactif est présent en quantité de 0,01 % à 10 % en poids par rapport au poids total du lubrifiant.

19. Utilisation selon la revendication 17 ou 18 dans laquelle le lubrifiant cylindre présente les caractéristiques telles que définies dans l'une quelconque des revendications 1 à 13.

20. Procédé de fabrication d'un lubrifiant selon l'une quelconque des revendications 1 à 13 dans lequel le composé A est ajouté en tant que composant distinct du lubrifiant cylindre ayant un BN déterminé selon la norme ASTM D-2896 supérieur ou égal à 40 milligrammes de potasse par gramme de lubrifiant et comprenant éventuellement un ou plusieurs additifs fonctionnels.

21. Procédé de fabrication d'un lubrifiant selon l'une quelconque des revendications 1 à 13 par dilution d'un concentré d'additif pour lubrifiant marin dans lequel le composé A est incorporé.

22. Concentré d'additifs, pour lubrifiant cylindre ayant un BN déterminé selon la norme ASTM D-2896 supérieur ou égal à 40 milligrammes de potasse par gramme de lubrifiant, ledit concentré comprenant : a) de 0,5% à 15%, en poids par rapport au poids total du concentré d'additif, d'un ou plusieurs composés (A) choisis parmi les mono-alcools primaires, secondaires ou tertiaires dont la chaîne alkyl est saturée ou comprend au plus deux insaturations de type double liaison éthylénique, ladite chaîne est linéaire ou ramifiée et comprend au moins 12 atomes de carbone, b) des dispersants, détergents, additifs fonctionnels et huile de base de prédilution dans des proportions permettant d'obtenir après dilution dans une huile de base des lubrifiants cylindre ayant un BN supérieur ou égal à 40 selon ASTM D-2896.

23. Concentré d'additifs selon la revendication 22 dans lequel les monoalcools lourds présentent une chaîne alkyle principale linéaire ayant 12 à 24 atomes de carbone, cette chaîne linéaire étant éventuellement substituée par un ou plusieurs groupes alkyles ayant 1 à 23 atomes de carbone.

## Patentansprüche

1. Zylinderschmiermittel mit einem BN, bestimmt gemäß der Norm ASTM D-2896, von größer oder gleich 40 Milligramm Kaliumhydroxid pro Gramm Schmiermittel, umfassend einen Schmierölgrundstoff für einen Schiffsmotor und mindestens ein überbasisches Detergens auf der Basis alkalischer oder erdalkalischer Metalle, **dadurch gekennzeichnet, dass** es ferner enthält
• eine Menge von 0,1 Gew.-% bis 2 Gew.-%, bezogen auf das Gesamtgewicht des Schmiermittels, einer oder mehrerer Verbindungen (A), ausgewählt aus den primären, sekundären oder tertiären Monoalkoholen, deren Alkylkette gesättigt ist oder höchstens zwei Ungesättigtheiten vom Typ Ethylendoppelbindung umfasst, wobei die Kette linear oder verzweigt ist und mindestens 12 Kohlenstoffatome umfasst.

2. Zylinderschmiermittel nach Anspruch 1 mit einem bestimmten BN im Bereich von 40 bis 70 Milligramm Kaliumhydroxid pro Gramm Schmiermittel.

3. Zylinderschmiermittel nach Anspruch 1 oder 2, wobei die Verbindung(en) A ausgewählt ist (sind) aus den schweren Monoalkoholen, die eine lineare Alkylhauptkette mit 12 bis 24 Kohlenstoffatomen aufweisen, wobei diese lineare Kette gegebenenfalls mit einer oder mehreren Alkylgruppen mit 1 bis 23 Kohlenstoffatomen substituiert ist.

4. Schmiermittel nach einem der Ansprüche 1 bis 3, wobei die Verbindung(en) A ausgewählt ist (sind) aus Myristylalkohol, Palmitylalkohol, Cetylalkohol, Stearylalkohol, Eicosenylalkohol, Behenylalkohol.

5. Schmiermittel nach einem der Ansprüche 1 bis 3, wobei die Verbindung A Isotridecanol ist.

6. Zylinderschmiermittel nach einem der Ansprüche 1 bis 5, das ein oder mehrere funktionelle Zusätze umfasst, ausgewählt aus Dispergiermittelzusatz, Antiverschleißzusatz, Entschäumungszusatz, Antioxidanszusatz und/oder Rostschutzmittelzusatz.

7. Zylinderschmiermittel nach einem der Ansprüche 1 bis 6, das mindestens ein überbasisches Detergens umfasst, ausgewählt aus der Gruppe bestehend aus Carboxylaten, Sulfonaten, Salicylaten, Naphtenaten, Phenaten und gemischten überbasischen Detergenzien, die mindestens zwei dieser Arten von Detergenzien verbinden.

8. Zylinderschmiermittel nach einem der Ansprüche 1 bis 7, das mindestens 10 % einer oder mehrerer überbasischer Detergensverbindungen umfasst.

9. Schmiermittel nach einem der Ansprüche 1 bis 8, wobei die überbasischen Detergenzien Verbindungen auf der Basis von Metallen sind, ausgewählt aus der Gruppe bestehend aus Calcium, Magnesium, Natrium oder Barium.

10. Schmiermittel nach einem der Ansprüche 1 bis 9, wobei die Detergenzien durch unlösliche Metallsalze überbasisch sind, ausgewählt aus der Gruppe der Carbonate, Hydroxyde, Oxalate, Acetate, Glutamate alkalischer und erdalkalischer Metalle.

11. Schmiermittel nach einem der Ansprüche 1 bis 10, wobei die überbasischen Detergenzien Carbonate alkalischer oder erdalkalischer Metalle sind.

12. Schmiermittel nach einem der Ansprüche 1 bis 11, wobei mindestens eines der Detergenzien durch Calciumcarbonat überbasisch ist.

13. Zylinderschmiermittel nach einem der Ansprüche 1 bis 12, das mindestens 0,1 % eines Dispergiermittelzusatzes umfasst, ausgewählt aus der Familie der PIB-Succinimide.

14. Verwendung eines Schmiermittels nach einem der Ansprüche 1 bis 13 als einziges Zylinderschmiermittel, das mit jeder Art von Heizölen verwendbar ist, deren Schwefelgehalt unter 4,5 % m/m liegt.

15. Verwendung nach einem der Ansprüche 1 bis 13 als einziges Zylinderschmiermittel, das gleichzeitig mit Heizölen mit einem Schwefelgehalt unter 1,5 % m/m und mit Heizölen mit einem Schwefelgehalt über 3 % m/m verwendbar ist.

16. Verwendung eines Schmiermittels nach einem der Ansprüche 1 bis 13, um die Korrosion zu verhindern und/oder die Bildung von Ablagerungen unlöslicher Metallsalze in den Zweitaktschiffsmotoren während der Verbrennung jeder Art von Heizöl, dessen Schwefelgehalt unter 4,5 % m/m liegt, zu reduzieren.

17. Verwendung einer oder mehrerer Verbindungen, ausgewählt aus den primären, sekundären oder tertiären Monoalkoholen, deren Alkylkette gesättigt oder ungesättigt, linear oder verzweigt ist und mindestens 12 Kohlenstoffatome umfasst, als oberflächenaktive Mittel in einem Zylinderschmiermittel mit einem BN, gemessen gemäß der Norm ASTM D-2896, von größer oder gleich 40 Milligramm Kaliumhydroxid pro Gramm Schmiermittel, um die Wirksamkeit des Zylinderschmiermittels gegenüber der Neutralisationsgeschwindigkeit der Schwefelsäure zu verbessern, die während der Verbrennung jeder Art von Heizölen, deren Schwefelgehalt unter 4,5 % m/m liegt, in einem Zweitaktschiffsmotor gebildet wird.

18. Verwendung nach Anspruch 17, wobei das oberflächenaktive Mittel in einer Menge von 0,01 Gew.-% bis 10 Gew.-%, bezogen auf das Gesamtgewicht des Schmiermittels, vorhanden ist.

19. Verwendung nach Anspruch 17 oder 18, wobei das Zylinderschmiermittel Merkmale aufweist, wie in einem der Ansprüche 1 bis 13 definiert.

20. Verfahren zur Herstellung eines Schmiermittels nach einem der Ansprüche 1 bis 13, wobei die Verbindung A als Komponente zugegeben wird, die von dem Zylinderschmiermittel mit einem BN, bestimmt gemäß der Norm ASTM D-2896, von größer oder gleich 40 Milligramm Kaliumhydroxid pro Gramm Schmiermittel, verschieden ist und gegebenenfalls ein oder mehrerer funktionelle Zusätze umfasst.

21. Verfahren zur Herstellung eines Schmiermittels nach einem der Ansprüche 1 bis 13 durch Verdünnung eines Zusatzkonzentrats für Schiffsmotorschmiermittel, in dem die Verbindung A enthalten ist.

22. Zusatzkonzentrat für Zylinderschmiermittel mit einem BN, bestimmt gemäß der Norm ASTM D-2896, von größer oder gleich 40 Milligramm Kaliumhydroxid pro Gramm Schmiermittel, wobei das Konzentrat umfasst: a) 0,5 Gew.-% bis 15 Gew.-%, bezogen auf das Gesamtgewicht des Zusatzkonzentrats, einer oder mehrerer Verbindung(en) (A), ausgewählt aus den primären, sekundären oder tertiären Monoalkoholen, deren Alkylkette gesättigt ist oder höchstens zwei Ungesättigtheiten vom Typ Ethylendoppelbindung umfasst, wobei die Kette linear oder verzweigt ist und mindestens 12 Kohlenstoffatome umfasst, b) Dispergiermittel, Reiningungsmittel, funktionelle Zusätze und Ölgrundstoff-Vorverdünnungen in Anteilen, die es ermöglichen, nach der Verdünnung in einem Ölgrundstoff Zylinderschmiermittel mit einem BN gemäß ASTM D-2896 von größer oder gleich 40 zu erhalten.

23. Zusatzkonzentrat nach Anspruch 23, wobei die schweren Monoalkohole eine lineare Alkylhauptkette mit 12 bis 24 Kohlenstoffatomen aufweisen, wobei diese lineare Kette gegebenenfalls mit einer oder mehreren Alkylgruppen mit 1 bis 23 Kohlenstoffatomen substituiert ist.

## Claims

1. Cylinder lubricant having a BN determined according to the standard ASTM D-2896 greater than or equal to 40 milligrams of potash per gram of lubricant, comprising a lubricant base stock for marine engines and at least one overbased detergent based on alkali metals or alkaline-earth metals, **characterized in that** it also contains
• a quantity of 0.1% to 2% by weight relative to the total weight of the lubricant, of one or more (A) compounds chosen from the primary, secondary or tertiary monoalcohols the alkyl chain of which is saturated or comprises at most two unsaturations of the ethylenic double bond type, said chain is linear or branched and comprises at least 12 carbon atoms.

2. Cylinder lubricant according to claim 1 having a determined BN comprised within the range of 40 to 70 milligrams of potash per gram of lubricant.

3. Cylinder lubricant according to claim 1 or 2 in which the A compound or compounds is (are) chosen from the heavy monoalcohols which have a linear main alkyl chain having 12 to 24 carbon atoms, this linear chain being optionally substituted by one or more alkyl groups having 1 to 23 carbon atoms.

4. Lubricant according to one of claims 1 to 3 in which the A compound or compounds is (are) chosen from the myristic, palmitic, cetylic, stearic, eicosenoic, behenic alcohols.

5. Lubricant according to one of claims 1 to 3 in which the A compound is isotridecanol.

6. Cylinder lubricant according to one of claims 1 to 5 which comprises one or more functional additives chosen from the dispersant, anti-wear additives, anti-foam additives, anti-oxidant and/or anti-rust additives.

7. Cylinder lubricant according to one of claims 1 to 6 which comprises at least one overbased detergent chosen from the group constituted by the carboxylates, sulphonates, salicylates, naphthenates, phenates, and the mixed overbased detergents combining at least two of these types of detergents.

8. Cylinder lubricant according to one of claims 1 to 7 which comprises at least 10% of one or more overbased detergent compounds.

9. Lubricant according to any one of claims 1 to 8 in which the overbased detergents are metal-based compounds chosen from the group constituted by calcium, magnesium, sodium or barium.

10. Lubricant according to any one of claims 1 to 9 in which the detergents are overbased by insoluble metallic salts chosen from the group of carbonates, hydroxides, oxalates, acetates, glutamates of alkali and alkaline-earth metals.

11. Lubricant according to one of claims 1 to 10 in which the overbased detergents are carbonates of alkali or alkaline-earth metals.

12. Lubricant according to one of claims 1 to 11 in which at least one of the detergents is overbased by calcium carbonate.

13. Cylinder lubricant according to one of claims 1 to 12 which comprises at least 0.1 % of a dispersant additive chosen from the family of the PIB succinimides.

14. Use of a lubricant according to any one of claims 1 to 13 as a single cylinder lubricant which can be used with any type of fuel oils the sulphur content of which is less than 4.5% m/m.

15. Use of a lubricant according to any one of claims 1 to 13 as a single cylinder lubricant which can be used both with fuel oils with a sulphur content of less than 1.5% m/m and with fuel oils with a sulphur content of greater than 3% m/m.

16. Use of a lubricant according to one of claims 1 to 13 for preventing corrosion and/or reducing the formation of deposits of insoluble metallic salts in two-stroke marine engines during the combustion of any type of fuel oil the sulphur content of which is less than 4.5% m/m.

17. Use of one or more compounds chosen from the primary, secondary or tertiary monoalcohols the alkyl chain of which is saturated or unsaturated, linear or branched and comprises at least 12 carbon atoms, as surfactants in a cylinder lubricant having a BN, measured by the standard ASTM D-2896, greater than or equal to 40 milligrams of potash per gram of lubricant, in order to improve the effectiveness of said cylinder lubricant vis-à-vis the rate of neutralization of the sulphuric acid formed during the combustion of any type of fuel oils the sulphur content of which is less than 4.5% m/m in a two-stroke marine engine.

18. Use according to claim 17 in which the surfactant is present in a quantity of 0.01 % to 10% by weight relative to the total weight of the lubricant.

19. Use according to claim 17 or 18 in which the cylinder lubricant has features such as those defined in any one of claims 1 to 13.

20. Production process for a lubricant according to any one of claims 1 to 13 in which the A compound is added as a separate component of the cylinder lubricant having a BN determined according to the standard ASTM D-2896 greater than or equal to 40 milligrams of potash per gram of lubricant and optionally comprising one or more functional additives.

21. Production process for a lubricant according to any one of claims 1 to 13 by dilution of a concentrate of additives for a marine lubricant into which the A compound is incorporated.

22. Concentrate of additives for a cylinder lubricant having a BN determined according to the standard ASTM D-2896 greater than or equal to 40 milligrams of potash per gram of lubricant, said concentrate comprising: a) from 0.5% to 15%, by weight relative to the total weight of the additive concentrate, of one or more (A) compounds chosen from the primary, secondary or tertiary monoalcohols the alkyl chain of which is saturated or comprises at most two unsaturations of the ethylenic double bond type, said chain is linear or branched and comprises at least 12 carbon atoms, b) dispersants, detergents, functional additives and predilution base stock in proportions making it possible to obtain, after dilution in a base stock, cylinder lubricants having a BN greater than or equal to 40 according to ASTM D-2896.

23. Concentrate of additives according to claim 22 in which the heavy monoalcohols have a linear main alkyl chain having 12 to 24 carbon atoms, this linear chain being optionally substituted by one or more alkyl groups having 1 to 23 carbon atoms.
